# EUROPÄISCHE PATENTSCHRIFT

(11) **EP 0 447 387 B1**
(45) Veröffentlichungstag und Bekanntmachung des Hinweises auf die Patenterteilung: **20.09.1995**
(21) Anmeldenummer: 91890025.9
(22) Anmeldetag: 14.02.1991
(51) Int. Cl.: B22D 11/04

(54) **Verfahren zum Stranggiessen von insbesondere NE-Metallen und Kokillenaggregat zur Durchführung des Verfahrens**
Process for continuous casting, especially non ferrous metals and mould for carrying out said process
Procédé de coulée continue, notamment de métaux non ferreux et lingotière pour la mise en oeuvre du procédé

(30) Priorität: 01.03.1990 AT 482/90
(43) Veröffentlichungstag der Anmeldung: 18.09.1991
(73) Patentinhaber: ALFRED WERTLI AG, CH-8406 Winterthur (CH)
(72) Erfinder: Schragner, Robert, A-3400 Klosterneuburg (AT); Adamec, Alfred, A-1224 Wien (AT)
(74) Vertreter: Atzwanger, Richard, Dipl.-Ing. Patentanwalt

(56) Entgegenhaltungen:
- EP-A- 0 213 049
- DE-A- 2 657 207
- GB-A- 2 034 215
- GB-A- 2 109 722
- US-A- 3 502 135
- PATENT ABSTRACTS OF JAPAN, Band 7, Nr. 25 (M-190)[1170], 2. Februar 1983;& JP-A-57 181 746 (MITSUBISHI DENKI K.K.) 09-11-1982

## Beschreibung

Die Erfindung betrifft ein Verfahren zum Stranggießen von insbesondere NE-Metallen mittels eines Kokillenaggregates, welches einen gekühlten, insbesondere wassergekühlten, äußeren Metallmantel und eine innere, den Strangquerschnitt formende, ein- oder mehrteilige gasdurchlässige Graphitkokille aufweist, wobei die Graphitkokille von außen her mit einem Schutzgas beaufschlagt wird, welches diese quer durchsetzt. Die Erfindung betrifft weiters ein Kokillenaggregat zur Durchführung dieses Verfahrens.

Kokillenaggregate bestehen aus einem äußeren, gekühlten Metallmantel und einer inneren, den Strangquerschnitt formenden Graphitkokille. Dabei kommen je nach dem Strangformat ein- oder mehrteilige Graphitkokillen zum Einsatz. Derartige Kokillenaggregate, welche allgemein bekannt sind, sind im "Handbuch des Stranggießens" von Dr.E.Herrmann, 1980, Seiten 102 bis 107 ausführlich beschrieben. Sie werden vorallem zum Gießen von Nichteisen-Metallen (NE-Metallen) und von Gußeisen verwendet. als Werkstoff für die Kokillen wird ausschließlich Elektrographit verwendet, welcher sich durch hohe Wärmeleitfähigkeit, geringe Benetzbarkeit durch flüssige Metalle, gute Gleiteigenschaften und hohe Selbstschmierfähigkeit auszeichnet.

Die Graphitkokille kann als zylindrischer Formkörper in ein äußeres, z.B. aus Kupfer bestehendes Mantelrohr eingepreßt sein oder das Mantelrohr kann auf die Graphitkokille aufgeschrumpft sein. Die Graphitkokille kann aber auch aus einzelnen Platten bestehen, welche einen Hohlraum mit einem rechteckigen, z.B. quadratischen Querschnitt umschließen. Unabhängig von der jeweiligen Ausführungsform sind für ein qualitativ hochwertiges Endprodukt und eine hohe Produktionsleistung die Ausbildung des Kühlsystems und dessen Verbindung mit der Graphitkokille von besonderer Bedeutung. Für einen einwandfreien Wärmetransport zwischen der Graphitkokille und dem Kühlmedium ist daher eine formschlüssige Verbindung zwischen der Graphitkokille und dem Kühlmantel unbedingt erforderlich.

Der praktische Betrieb hat jedoch gezeigt, daß auch bei optimaler Verbindung nach relativ kurzer Gießzeit ein Abfall des Wärmetransportes aus der Graphitkokille verursacht wird. Dies gilt insbesondere bei jenen Kupferlegierungen, die niedrig schmelzende und verdampfende Legierungselemente als Beimengungen aufweisen. Hierzu gehört z.B. Zink, das in Kupferlegierungen, wie Messing, Neusilber und ähnlichen Legierungen, enthalten ist. Der Grund hierfür liegt darin, daß die bei den Gießtemperaturen verdampfenden Legierungselemente in die Wandung der Graphitkokille bzw. durch diese Wandung hindurch diffundieren und in dieser bzw. am angrenzenden metallischen Kühlmantel sublimieren, also vom gasförmigen bzw. dampfförmigen Zustand unmittelbar in den festen Zustand übergehen. Diese Diffusionen führen mit zunehmender Gießdauer zu einer wachsenden Verschlechterung des Wärmeflusses und vor allem zu örtlich sehr unterschiedlichen Wärmeflüssen, wodurch in verstärktem Maße Gußfehler auftreten. Diese unterschiedlichen Wärmeflüsse stellen zudem auch eine Gefahr für die formschlüssige Verbindung der Graphitkokille mit dem Kühlmantel dar, sodaß mechanische Verformungen der Graphitkokille, vor allem bei Plattenelementen, nicht ausgeschlossen werden können.

Die vorstehend dargelegten Schwierigkeiten sind bekannt und wurden zu vermeiden gesucht. So ist es aus der DE-PS 26 57 207 bekannt, in den sich zwischen der Graphitkokille und dem erstarrenden Strang ausbildenden Schrumpfspalt ein Schutzgas, insbesondere Stickstoff, einzuleiten. Durch diese Maßnahme kann jedoch im Entstehungsbereich der Zinkverdampfung, d.h. im Liquidus-Solidusbereich, die störende Diffusion der dampfförmigen Ausscheidungen in die bzw. durch die Wandung der Graphitkokille hindurch nicht verhindert werden.

Aus der DE-OS 37 18 372 ist es weiters bekannt, die Graphitkokille mindestens zweischichtig auszubilden und zwischen den Schichten eine Metallfolie als Diffusionssperre anzuordnen. Diese Maßnahme ist zwar wirkungsvoller, jedoch verhindert sie nicht eine Diffusion in jenem Bereich der Graphitkokille, welcher mit dem Gießprodukt unmittelbar in Berührung steht.

Aus der GB-A-2 109 722 und aus der US-A-3 502 135 ist es bekannt, der Außenseite von Graphitkokillen zum Gießen von Metallen, insbesondere von NE-Metallen, ein Schutzgas zuzuführen, welches die Graphitkokille quer durchsetzt. Dieser Maßnahme liegt die Erkenntnis zugrunde, daß aufgrund der thermischen Belastungen der Graphitkokille und des Kühlaggregates Verformungen bedingt werden, welche den zwischen dem Kühlaggregat und der Graphitkokille erforderlichen Wärmeübergang verschlechtern, weswegen die durch das Kühlaggregat angestrebte Kühlwirkung nicht mehr erzielt wird. Um diesen Nachteil zu vermeiden, ist es aus dem Stand der Technik gemäß den zitierten beiden Literaturstellen bekannt, durch die Graphitkokille während des Gießvorganges ein Gas hindurchzuleiten, welches die erforderliche Kühlung der Graphitkokille gewährleistet.

Der gegenständlichen Erfindung liegt demgegenüber die Erkenntnis zugrunde, daß die durch das Kühlaggregat angestrebte Kühlwirkung nicht nur aufgrund von Verformungen, sondern auch deshalb stark verschlechtert wird, daß während des Gießvorganges entstehende Metalldämpfe in die Poren der Graphitkokille eindringen und in diesen infolge deren Sublimation metallische Ablagerungen bedingen, wodurch die Wärmeleitfähigkeit der Graphitkokille maßgeblich verschlechtert wird

Der Erfindung liegt demnach die Aufgabe zugrunde, diesen nachteiligen Effekt zu vermeiden. Dies erfolgt bei einer Kokille der eingangs genannten Gattung dadurch, daß die Beaufschlagung der Graphitkokille mit Schutzgas vor dem Beginn des Gießvorganges einsetzt und während dieses aufrechterhalten wird, wodurch in der Graphitkokille quer zur Gießrichtung eine gegenüber in diese eindringende Metalldämpfe wirksame Diffusionssperre gebildet wird. Da dabei die Graphitkokille schon am Beginn des Gießvorganges mit Schutzgas beaufschlagt ist, können in diese keine Metalldämpfe eindringen, wodurch die durch das Eindringen von Metalldämpfen bedingten nachteiligen Effekte vermieden werden. Vorzugsweise wird das Schutzgas durch die Graphitkokille hindurch auch dem Schrumpfspalt zugeführt.

Ein erfindungsgemäßes Kokillenaggregat ist vorzugsweise mit sich in dessen Längsrichtung und bzw. oder mit sich dazu quer erstreckenden Kanälen, Nuten od.dgl. ausgebildet, durch welche hindurch der Graphitkokille das Schutzgas zugeleitet wird und durch diese diffundiert. Dadurch, daß die Graphitkokille im Bereich der höchsten Temperaturen, d.h. vom flüssigen Metalleinlauf bis nach der schrumpfspaltbildung, über ein Kanalsystem mit einem Schutzgas durchflutet wird, wodurch eine Diffusionssperre bewirkt wird, wird verhindert, daß niedrig schmelzende und verdampfende Legierungselemente in die Graphitkokille eindringen. Die Diffusionssperre hat zur Folge, daß die beim Stranggießen frei werdenden Metalldämpfe im Kontaktbereich Strangschale - Kokille auf einem Temperaturniveau gehalten werden, das eine Sublimation der Legierungselemente verhindert. Die Metalldämpfe werden vielmehr unter Mithilfe des Schutzgases und der Strangabzugsbewegung in den Schrumpfspalt gefördert, in welchem sie abkühlen und sich nach dem Erreichen der Sublimationstemperatur als Niederschlag am Gußstrang absetzen. Hierdurch nehmen sie auf die Graphitkokille keinen störenden Einfluß.

Die Diffusionssperre unterbindet nicht nur das Eindringen dampfförmiger Legierungselemente in die Grafitkokille, sondern sie unterbindet auch den Zutritt von Sauerstoff zur Grafitkokille, sodaß keine Reaktion zwischen Sauerstoff und dem Kohlenstoff und damit keine Grafitoxydation eintreten kann. Es wird damit nicht nur ein konstanter Wärmefluß für eine qualitativ hochwertige Produktion erzielt, sondern es wird gleichzeitig auch durch Verhinderung einer Grafitoxydation die Standzeit der Grafitkokille wesentlich verlängert. Die gleichzeitig entstehende Sauerstoffsperre bewirkt außerdem, daß die Metalldämpfe keiner Oxydation unterliegen und auch die erste Strangschalenbildung, welche im direkten Kontakt mit der Grafitkokille steht, ohne Oxydation erfolgt.

Die erfindungsgemäß bewirkte Diffusionssperre ist dann optimal wirksam, wenn die Längskanäle für die Schutzgaszuführung nicht nur den flüssigen und schalenbildenden Bereich, sondern auch einen Teil des Schrumpfspaltes überdecken, damit in diesen ausreichend Schutzgas einströmt, wodurch bei der weiteren Abkühlung des Gußstranges eine mögliche Oxydation unterbunden wird. Die Gasdurchlässigkeit der Grafitkokille, bezogen auf Stickstoff, wird von den Grafitherstellern in Milli Darcy angegeben. Bleibt die Sauerstoffsperre bis zum Unterschreiten der Oxydationstemperatur des Gießwerkstoffes aufrecht, so kann ein Gießprodukt mit optimaler Oberflächengüte hergestellt werden, wodurch bei einer Mehrzahl von NE-Metallen eine sofortige Weiterverformung ohne die bisher notwendige spanabhebende Oberflächenbearbeitung ermöglicht ist.

Anstelle von Stickstoff kann als Schutzgas auch ein Edelgas, wie Helium, verwendet werden. Helium weist zwar einerseits eine um etwa 10% höhere dynamische Viskosität gegenüber Stickstoff auf, sodaß bei gleichen Druckverhältnissen die Durchflußmenge durch die Grafitkokille je Zeiteinheit um etwa 10% abnimmt. Es hat jedoch andererseits die fünffache Wärmeleitfähigkeit, wodurch in der Grafitkokille ein verbesserter Wärmefluß bewirkt wird, was für den Wärmefluß im Schrumpfspalt von großer Bedeutung ist. Der erhöhte Wärmefluß bewirkt eine verstärkte Kühlleistung und damit eine erhöhte Produktion in der Zeiteinheit.

Das erfindungsgemäße Verfahren ist nachstehend anhand der Zeichnung näher erläutert. Diese zeigt ein Kokillenaggregat zur Durchführung des erfindungsgemäßen Verfahrens, im Längsschnitt und teilweise abgebrochen.

Dieses Kokillenaggregat weist eine Grafitkokille 1 auf, welche bei Rundformaten einteilig ist. Rechteckige Formate sind vorzugsweise mehrteilig als sogenannte Plattenelemente ausgeführt. Die Grafitkokille 1 ist von einem insbesondere durch Wasser gekühlten Metallmantel 2 formschlüssig umgeben. Beide Teile bilden das Kokillenaggregat, welches mit einer Kokillenanbau- und Ofenverschließeinheit 3 mittels Schrauben 4 verbunden ist.

Die Kokillenanbau- und Ofenverschließeinheit 3 besteht aus einer Profilstahlkonstruktion, welche nach dem Anbau des Kokillenaggregates 1, 2 sowie nach dem Einsetzen einer Rückkühlblende 5 mit einem Teil 6 aus Feuerfestmaterial ausgekleidet wird. Die Rückkühlblende 5 verhindert eine unerwünschte Temperaturabsenkung des vor dem Kokilleneinlauf befindlichen flüssigen Metalls. Der Teil 6 ist durch Zwischenschalten einer Isoliermatte 7 mit einem weiteren Teil 8 aus Feuerfestmaterial des Metallaufnahmegefäßes mittels nicht dargestellter Schrauben metalldicht zusammengefügt. Der Metallzulauf zum Kokillenaggregat 1,2 erfolgt über eine trompetenförmige Öffnung 9 im Metallaufnahmegefäß.

Der wassergekühlte Metallmantel 2 weist an der Kontaktstelle mit der Grafitkokille 1 einen Ringkanal 10 auf, an den sich über den Umfang verteilte Längskanäle 11 anschließen. Der Ringkanal 10 bzw. die Längskanäle 11 werden vor Beginn des Gießvorganges und während desselben über Zufuhrkanäle 12 bis 15 mit einem Schutzgas, z.B. Stickstoff oder Helium, gespeist, welches mit einem dem System angepaßten Druck der Grafitkokille 1 zugeführt wird und diese durchsetzt. Das Kanalsystem kann auch in der Grafitkokille 1 vorgesehen sein.

Aufgrund der Gasdurchlässigkeit der Grafitkokille 1 dringt das Schutzgas einerseits bis zum flüssigen bzw. bereits teilweise erstarrten Metall vor, wodurch das Eindringen verdampfen-der Legierungselemente verhindert wird. Andererseits dringt das Gas in den Teil 6 aus Feuerfestmaterial sowie in den Schrumpfspalt 1a ein und verhindert dort den Zutritt von Sauerstoff, wodurch eine Oxydation der Grafitkokille, der Metalldämpfe sowie der Oberfläche des Gußstranges 1b verhindert wird. Weiters schützt das in den Schrumpfspalt 1a gelangende Schutzgas die Oberfläche des Gußstranges 1b auch während ihrer weiteren Abkühlung vor einer möglichen Oxydation.

Zudem wird durch die Diffusions- bzw. Sauerstoffsperre das Gießen von Kupfer mit über 150 ppm Sauerstoffgehalt ermöglicht, ohne daß eine Reaktion zwischen dem Sauerstoff und dem Kohlenstoff eintritt. Weiters erfährt die Grenzflächentemperatur der Grafitkokille zum Gießwerkstoff durch die ständige Durchflutung von Schutzgas eine zusätzliche Absenkung, sodaß eine höhere Kühlleistung und damit eine höhere Produktion je Zeiteinheit ermöglicht wird. Bei Verwendung von Helium wird aufgrund dessen fünffacher Wärmeleitfähigkeit gegenüber Stickstoff eine zusätzliche Steigerung der Kühlintensität und damit eine Produktionserhöhung ermöglicht.

Das erfindungsgemäße Verfahren ist insbesondere beim Gießen von Nichteisenmetallen (NE-Metallen) von großem Vorteil, da ein Eindringen von dampfförmigen Legierungsbestandteilen in die Grafitkokille verhindert wird. Die Tatsache, daß durch das Schutzgas Oxydationen der Grafitkokille und der Oberfläche des Metallstranges verhindert werden, ist jedoch auch beim Gießen von solchen Metallen, welche keine leicht verdampfenden Legierungsbestandteile enthalten, wie z.B. Gußeisen, von Bedeutung.

## Patentansprüche

1. Verfahren zum Stranggießen von insbesondere NE-Metallen mittels eines Kokillenaggregates, welches einen gekühlten, insbesondere wassergekühlten, äußeren Metallmantel (2) und eine innere, den Strangquerschnitt formende, ein- oder mehrteilige gasdurchlässige Graphitkokille (1) aufweist, wobei die Graphitkokille (1) von außen her mit einem Schutzgas beaufschlagt wird, welches diese quer durchsetzt, dadurch gekennzeichnet, daß die Beaufschlagung der Graphitkokille (1) mit Schutzgas vor dem Beginn des Gießvorganges einsetzt und während dieses aufrechterhalten wird, wodurch in der Graphitkokille (1) quer zur Gießrichtung eine gegenüber in diese eindringende Metalldämpfe wirksame Diffusionssperre gebildet wird.

2. Verfahren nach Patentanspruch 1, wobei das Schutzgas durch die Graphitkokille (1) hindurch auch dem Schrumpfspalt (1a) zugeführt wird, dadurch gekennzeichnet, daß durch das in den Schrumpfspalt (1a) abfließende Schutzgas die Oberfläche des Gußstranges (1b) auch während ihrer weiteren Abkühlung vor einer Oxydation geschützt wird.

3. Verfahren nach einem der Patentansprüche 1 und 2, dadurch gekennzeichnet, daß bei an sich bekannter Verwendung des Edelgases Helium aufgrund der fünffachen Wärmeleitfähigkeit gegenüber Stickstoff eine zusätzliche Steigerung der Kühlintensität und damit eine Produktionserhöhung ermöglicht wird.

4. Verfahren nach einem der Patentansprüche 1 bis 3, dadurch gekennzeichnet, daß die Diffusionssperre auch das Gießen von sauerstoffhältigem Kupfer mit über 150 ppm Sauerstoffgehalt ermöglicht, ohne daß eine Reaktion zwischen dem Sauerstoff und dem Kühlenstoff bedingt wird.

5. Verfahren nach einem der Patentansprüche 1 bis 4, dadurch gekennzeichnet, daß die Grenzflächentemperatur der Graphitkokille (1) zum Gießwerkstoff durch die ständige Durchflutung mit Schutzgas eine zusätzliche Absenkung erfährt, wodurch eine höhere Kühlleistung und damit eine höhere Produktion je Zeiteinheit erzielt wird.

6. Kokillenaggregat mit einer von einem Kühlmantel umgebenen, gasdurchlässigen Graphitkokille zur Durchführung des Verfahrens nach einem der Patentansprüche 1 bis 5, welches mit sich in Längsrichtung und bzw. oder mit sich dazu quer erstreckenden Kanälen (10, 11), Nuten od.dgl., ausgebildet ist, über welche der Graphitkokille (1) ein Schutzgas zuführbar ist, welches durch diese hindurch diffundieren kann, dadurch gekennzeichnet, daß die Kanäle (10, 11), Nuten od.dgl., in der Graphitkokille (1) vorgesehen sind.

## Claims

1. A method for the continuous casting of in particular non-ferrous metals by means of a chill mould unit, which has a cooled, in particular water-cooled, outer metal shell (2) and an inner, gas-permeable graphite mould (1), which shapes the casting cross section and consists of one or more parts, wherein a protective gas is applied to the graphite mould (1) from the outside, and passes through the latter in a transverse direction, characterised in that the application of protective gas to the graphite mould (1) starts before the commencement of the casting process and is maintained throughout said process, whereby in the graphite mould (1), transversely to the direction of casting, there is formed a diffusion barrier, which is effective in respect of metal vapours which may seep into the graphite mould.

2. A method according to claim 1, wherein the protective gas is also supplied to the contraction gap (1a) through the graphite mould (1), characterized in that by means of the protective gas, which flows off into the contraction gap (1a), the surface of the casting (1b) is protected from oxidation, even while it is cooling down further.

3. A method according to one of claims 1 and 2, characterised in that when the inert gas helium is used, as known per se, on the basis of its fivefold thermal-conductivity in comparison with nitrogen, an additional rise in the cooling intensity, and consequently an increase in production are rendered possible.

4. A method according to one of claims 1 to 3, characterised in that the diffusion barrier also permits the casting of oxygenous copper having an oxygen content of over 150 ppm, without a reaction being caused between the oxygen and the cooling material.

5. A method according to one of claims 1 to 4, characterized in that the interfacial temperature of the graphite mould (1) relative to the casting material is additionally decreased because of a constant flooding with protective gas, whereby a higher cooling capacity, and consequently a higher level of production per unit of time are achieved.

6. A chill mould unit having a gas-permeable graphite mould surrounded with a cooling shell for carrying out the method according to one of claims 1 to 5, which chill mould unit is formed with ducts (10, 11), grooves, or suchlike extending in a longitudinal direction and/or with ducts (10, 11), grooves, or suchlike extending transversely thereto, by way of which a protective gas can be supplied to the graphite mould (1), and can diffuse through said mould, characterised in that the ducts (10, 11), grooves, or suchlike are provided in the graphite mould (1).

## Revendications

1. Procédé de coulée continue notamment de métaux non ferreux au moyen d'un ensemble à lingotière qui comporte une enveloppe métallique (2) extérieure, refroidie, en particulier à l'eau, et une lingotière en graphite (1) intérieure formant la section transversale de coulée, en une ou plusieurs parties, perméables aux gaz, la lingotière en graphique (1) étant alimentée de l'extérieur avec un gaz de protection, qui traverse transversalement celle-ci, caractérisé en ce que l'alimentation de la lingotière en graphite (1) avec un gaz de protection commence avant le début de la coulée et est maintenue pendant celle-ci, une barrière de diffusion étant formée dans la lingotière en graphite (1) faisant pénétrer dans celle-ci des vapeurs métalliques, transversalement à la direction de coulée.

2. Procédé selon la revendication 1, dans lequel le gaz de protection est envoyé à travers la lingotière en graphite (1) également à la fente de retrait (1a) caractérisé en ce que du fait du gaz de protection s'écoulant dans la fente de retrait (1a), la surface de la barre(1b) est protégée d'une oxydation, même pendant la suite de son refroidissement.

3. Procédé selon l'une des revendications' 1 et 2, caractérisé en ce que dans le cas d'une utilisation connue en soi du gaz rare hélium, une augmentation supplémentaire de l'intensité de refroidissement et donc une augmentation de la production est rendue possible en raison de la conductibilité thermique cinq fois supérieure à celle de l'azote.

4. Procédé selon l'une des revendications 1 à 3, caractérisé en ce que la barrière de diffusion permet aussi la coulée de cuivre contenant de l'oxygène à raison de plus de 150 ppm d'oxygène, sans provoquer de réaction entre l'oxygène et le réfrigérant.

5. Procédé selon l'une des revendications 1 à 4, caractérisé en ce que la température superficielle de la lingotière en graphite (1) par rapport au matériau de coulée, est abaissée en supplément par l'écoulement permanent de gaz de protection, ce qui permet d'obtenir un refroidissement plus important et donc une production supérieure par unité de temps.

6. Ensemble à lingotière avec une lingotière en graphite perméable au gaz, entourée par une enveloppe de refroidissement, pour la mise en oeuvre du procédé selon l'une des revendications 1 à 5, qui présente des canaux (10, 11), des rainures ou similaires s'étendant dans la direction longitudinale et/ou s'étendant transversalement à celle-ci, par lesquels la lingotière en graphite (1) peut être alimentée avec un gaz de protection, qui peut diffuser à travers ceux-ci, caractérisé en ce que les canaux (10, 11), les rainures ou similaires, sont prévus dans la lingotière en graphite (1).
